# FASCICULE DE BREVET EUROPEEN

(11) **EP 3 543 368 B1**
(45) Date de publication et mention de la délivrance du brevet: **05.08.2020**
(21) Numéro de dépôt: 18162716.7
(22) Date de dépôt: 20.03.2018
(51) Int. Cl.: C22C 38/18, C22C 38/24, C22C 45/00, C22C 45/08

(54) **ALLIAGES À HAUTE ENTROPIE POUR COMPOSANTS D'HABILLAGE**
HOCH-ENTROPIE-LEGIERUNGEN FÜR VERKLEIDUNGSKOMPONENTEN
HIGH-ENTROPY ALLOYS FOR COVERING COMPONENTS

(43) Date de publication de la demande: 25.09.2019
(73) Titulaire: The Swatch Group Research and Development Ltd, 2074 Marin (CH)
(72) Inventeur: Porret, Joël, Neuchâtel 2000 (CH)
(74) Mandataire: ICB SA

(56) Documents cités:
- CN-A- 102 776 430
- MATHILDE LAURENT-BROCQ ET AL: "Journées Annuelles SF2M 2017", ALLIAGES MÉTALLIQUES À HAUTE ENTROPIE, janvier 2017 (2017-01), XP055505576, Thiais, france
- YE Y F ET AL: "High-entropy alloy: challenges and prospects", MATERIALS TODAY, ELSEVIER, AMSTERDAM, NL, vol. 19, no. 6, 20 décembre 2015 (2015-12-20), pages 349-362, XP029663389, ISSN: 1369-7021, DOI: 10.1016/J.MATTOD.2015.11.026
- LU Z P ET AL: "An assessment on the future development of high-entropy alloys: Summary from a recent workshop", INTERMETALLICS, ELSEVIER SCIENCE PUBLISHERS B.V, GB, vol. 66, 3 juillet 2015 (2015-07-03), pages 67-76, XP029255191, ISSN: 0966-9795, DOI: 10.1016/J.INTERMET.2015.06.021
- XIAOZHI LIM: "Metal Mixology, Stronger, Tougher, Stretchier", NATURE, vol. 533, 19 mai 2016 (2016-05-19), pages 306-307, XP055507305, GB ISSN: 0028-0836
- S. RANGANATHAN: "Alloyed pleasures: Multimetallic cocktails", CURRENT SCIENCE, vol. 85, no. 5, 25 novembre 2003 (2003-11-25), pages 1404-1406, XP055505587,
- ASHLEY G: "Patentability of alloys at the European Patent Office", INTELLECTUAL PROP, BIRMINGHAM, GB, vol. 2, no. 3, mai 1997 (1997-05), pages 3-6, XP007922941, ISSN: 1361-5793

## Description

### DOMAINE TECHNIQUE

La présente invention concerne un alliage à haute entropie et un composant d'habillage pour une montre ou un bijou réalisé dans cet alliage.

### ART ANTERIEUR

Différents alliages sont aujourd'hui couramment utilisés pour la fabrication de composants d'habillage de montres qui sont des composants généralement exposés à l'environnement extérieur et pouvant être en contact avec la peau. Il s'agit, par exemple, d'aciers inoxydables austénitiques, d'alliages de titane ou encore de métaux précieux. Ces alliages possèdent en effet certaines propriétés importantes pour ce type de pièces, à savoir une résistance à la corrosion élevée, une bonne polissabilité pour des raisons esthétiques, et pas de ferromagnétisme. Outre ces caractéristiques, d'autres propriétés sont actuellement très recherchées en horlogerie. Ces caractéristiques sont une biocompatibilité élevée, notamment en réduisant ou en éliminant les éléments potentiellement allergènes comme le nickel ou le cobalt, et, une dureté et une résistance aux rayures élevées. Les alliages qui remplissent tous ces critères sont rares. Les métaux précieux ont des duretés faibles (<200 HV à l'état recuit). Les aciers inoxydables austénitiques contiennent généralement du nickel et possèdent également des duretés limitées (<300 HV à l'état recuit). Les aciers inoxydables martensitiques sont durs (>600 HV) mais ferromagnétiques. Finalement, les alliages de titane, comme le titane grade 5 (Ti6Al4V), représentent certainement le meilleur compromis parmi les propriétés présentées ci-dessus mais ils ont une couleur particulière et des duretés (environ 350 HV pour le titane grade 5) pas significativement plus élevées que certains aciers inoxydables austénitiques par exemple. Pour comparaison, les métaux amorphes, également très intéressants pour les composants d'habillage, peuvent avoir des duretés supérieures à 500 HV. Toutefois, des mises en œuvre très particulières sont nécessaires pour obtenir des composants en métal amorphe, ce qui limite encore leur utilisation en tant qu'élément d'habillage.

Dans le domaine de l'habillage horloger, il demeure donc toujours un fort intérêt pour l'obtention d'alliages cristallins durs (>400 HV à l'état recuit), non ferromagnétiques, résistants à la corrosion et présentant une bonne polissabilité. Dans ce cadre, les alliages à haute entropie, actuellement très étudiés et qui constituent une nouvelle classe d'alliages, sont particulièrement prometteurs. Selon la définition initiale, sont considérés comme alliages à haute entropie tous les alliages contenant au moins 5 éléments principaux avec une fraction atomique entre 5 et 35%, les éléments présentant une fraction atomique inférieure à 5% étant considérés comme mineurs. A ce jour, il est admis que les alliages contenant 4 éléments principaux peuvent également être considérés comme alliages à haute entropie. Au niveau thermodynamique, la haute entropie résultant du mélange de nombreux éléments principaux permettrait de stabiliser les phases en solution solide par rapport à la formation de phases intermétalliques potentiellement fragilisantes. En conséquence, des propriétés uniques et peu observées dans les alliages traditionnels basés sur un ou deux éléments principaux sont obtenues. Pour l'habillage horloger, l'obtention de phases simples en solution solide est très intéressante, car cela favorise une bonne polissabilité et une bonne résistance à la corrosion. De plus, le mélange de nombreux éléments différents engendre un durcissement par solution solide. Parmi les alliages à haute entropie monophasés, des duretés élevées ont ainsi déjà été mises en évidence, particulièrement pour ceux qui présentent une structure cubique centrée. Ces alliages à haute entropie monophasés à structure cubique centrée, comme par exemple le NbTiVZr, AINbTiV, Al0.4Hf0.6NbTaTiZr ou encore le Hf0.5Nb0.5Ta0.5Ti1.5Zr, visent plus spécifiquement les applications à haute température, pour l'aéronautique notamment. Toutefois, ils contiennent beaucoup d'éléments chers, très réactifs ou ayant des températures de fusion élevées, comme le Nb, Zr, Hf, Ta. Pour faciliter la mise en œuvre des composants d'habillage, il est important d'éviter ou de limiter la quantité de ces éléments, la résistance à haute température n'étant pas une propriété désirée.

### RESUME DE L'INVENTION

L'invention a pour objet de proposer un alliage à haute entropie avec une composition spécifiquement adaptée aux besoins des composants d'habillage. La présente invention vise ainsi plus particulièrement à développer un alliage présentant après mise en œuvre une dureté supérieure ou égale à 400 HV, un comportement non ferromagnétique et une résistance à la corrosion élevée.

A cet effet, l'alliage contient 3 éléments principaux qui sont le Cr, le Fe et le V ayant chacun des concentrations atomiques comprises entre 20 et 40%. Il contient en outre comme élément principal de l'Al et/ou du Si ayant pour effet d'annihiler le comportement ferromagnétique de l'alliage. Ces éléments ont chacun une concentration atomique supérieure ou égale à 5% avec une concentration atomique totale pour l'Al et le Si inférieure ou égale à 25%.

L'alliage peut en outre optionnellement comporter un ou plusieurs éléments principaux choisis parmi le Mn, Mo, Ti et le Ni ayant chacun une concentration atomique supérieure ou égale à 5% avec une concentration atomique totale pour ces 4 éléments principaux inférieure ou égale à 35%. Selon l'invention, la teneur en Ni est spécifiquement maintenue à une valeur inférieure à 20% pour éviter, lors de la mise en œuvre et notamment des traitements thermiques, la formation de phases indésirables qui fragilisent le matériau et réduisent la résistance à la corrosion. Certaines nuances sont par ailleurs dépourvues de Ni pour garantir une biocompatibilité élevée.

Le solde peut être composé d'impuretés éventuelles et/ou d'un ou plusieurs éléments mineurs ayant chacun une concentration atomique inférieure à 5%.

Le matériau obtenu après mise en œuvre présente, en fonction de la composition et des traitements thermomécaniques, une seule phase à structure cubique centrée, ce qui favorise une bonne résistance à la corrosion et une bonne polissabilité pour un meilleur fini de surface ou dans le cas d'alliages multiphasés, une matrice (phase principale) à structure cubique centrée renforcée avec des nanoprécipités. Il présente pour autre avantage d'avoir une couleur proche de celle des aciers inoxydables austénitiques.

D'autres avantages ressortiront des caractéristiques exprimées dans les revendications, de la description détaillée de l'invention illustrée ci-après à l'aide des dessins annexés donnés à titre d'exemples nullement limitatifs.

### BREVE DESCRIPTION DES FIGURES

La figure 1 représente une boîte de montre réalisée avec l'alliage selon l'invention.
La figure 2 représente le diffractogramme d'un alliage Al6Cr30Fe30Mo5V29 après coulée et traitement thermique de 3h à 1300°C suivi d'un refroidissement dans un four avec une vitesse de refroidissement moyenne de l'ordre de 100°C/min.
La figure 3 représente pour ce même alliage la courbe d'hystérèse.

### DESCRIPTION DETAILLEE

La présente invention se rapporte à des alliages à haute entropie et à leur utilisation pour des composants d'habillage pour montre ou bijou, notamment pour des composants destinés à être en contact avec la peau. Le composant d'habillage peut être une carrure, un fond, une lunette, un poussoir, une couronne, un maillon de bracelet, un cadran, une aiguille, un index de cadran, un fermoir, etc. A titre illustratif, une boîte de montre 1 réalisée dans l'alliage selon l'invention est représentée à la figure 1.

Selon l'invention, les alliages comportent entre 4 et 9 éléments principaux. On entend par éléments principaux, des éléments ayant une concentration atomique supérieure ou égale à 5%. Les alliages comportent les 3 éléments principaux suivants : Cr, Fe, V avec une concentration atomique comprise entre 20 et 40%. Ils comportent en outre 1 ou 2 éléments principaux choisis parmi l'Al et le Si avec une concentration atomique totale pour ces deux éléments inférieure ou égale à 25%. Ils comportent en outre optionnellement un ou plusieurs éléments principaux choisis parmi le Mn, Mo, Ti et le Ni avec une concentration atomique totale pour ces 4 éléments principaux inférieure ou égale à 35%.

Selon l'invention, la concentration atomique totale pour l'ensemble des éléments principaux précités est supérieure ou égale à 80%. Le solde peut, à titre optionnel, contenir des éléments mineurs choisis parmi la liste comprenant le Si, Mn, Mo, Al, Nb, H, B, C, N, O, Mg, Sc, Ti, Cu, Ni, Zn, Ga, Ge, Sr, Y, Zr, Rh, Pd, Ag, Sn, Sb, Hf, Ta, W, Pt et Au. On entend par éléments mineurs des éléments ayant une concentration atomique inférieure à 5%. Le solde peut également contenir des impuretés résiduelles issues de la mise en œuvre.

Pour obtenir les alliages selon l'invention, tous les procédés de mise en forme sont envisageables. Il est notamment possible d'obtenir ces alliages par coulée, par des procédés de métallurgie des poudres, par des techniques de fabrication additive ou encore par des technologies de déposition de couches. Cela inclut également des éventuels traitements thermomécaniques (traitement thermique, déformation à chaud, déformation à froid) et des étapes de frittage et de compression isostatique à chaud (HIP).

Après mise en forme et réalisation d'éventuels traitements thermomécaniques, les alliages selon l'invention présentent majoritairement une structure cubique centrée (BCC), qui peut être désordonnée (structure A2, space group *Im3m*) ou ordonnée (structure B2, space group *Pm3m*). En particulier, une microstructure monophasée peut être obtenue à température ambiante pour les alliages selon l'invention qui ne comportent ni du Ni, ni du Ti comme éléments principaux, ni d'éléments mineurs, ce qui favorise la résistance à la corrosion et la polissabilité. Néanmoins, en fonction de la composition et des traitements thermiques effectués, les alliages selon l'invention peuvent présenter une microstructure avec une seconde phase sous forme de précipités qui permettent dans certains cas d'améliorer les propriétés mécaniques (dureté, ductilité, ténacité, etc.). Lorsque les précipités sont petits avec des tailles pouvant être nanométriques et lorsque la matrice possède une composition quasi inchangée, c.à.d. qu'elle conserve une composition qui satisfait la définition des alliages selon l'invention (phases en solution solide multi-éléments), la bonne polissabilité, la résistance à la corrosion élevée ainsi que l'absence de ferromagnétisme sont conservées. En particulier, l'ajout de Ni ou de Ni et de Ti est particulièrement intéressant, puisque cela permet d'obtenir des nanoprécipités très durcissants.

En résumé, les alliages selon l'invention présentent après mise en œuvre les propriétés suivantes requises pour les composants d'habillage : comportement non ferromagnétique, dureté supérieure ou égale à 400HV, résistance à la corrosion élevée, avec notamment aucun signe de corrosion après le test au brouillard salin selon la norme ISO 9227.

Quelques exemples de compositions d'alliages qui remplissent tous ces critères après élaboration sont donnés dans la table 1 ci-après. Les alliages ont été élaborés par fusion à l'arc (*arc melting*) sans autre traitement thermique. Dans la table, les fractions atomiques ont été arrondies au nombre entier le plus proche et les duretés ont été arrondies à la dizaine la plus proche.

**Table 1**

| **Compositions (% at)** | **Dureté (HV10)** |
|---|---|
| AI10Fe25Cr40V25 | 450 |
| Al10Fe40Cr25V25 | 410 |
| Al10Fe25Cr25V40 | 500 |
| Al10Fe30Cr30V30 | 410 |
| Al5Cr30Fe30Mo5V30 | 480 |
| Al6Cr30Fe30Mo5V29 | 480 |
| Al5Cr30Fe30Si5V30 | 460 |
| Al5Cr30Fe30Mn5V30 | 410 |
| Al13Cr25Fe25Ni12V25 | 650 |
| Fe25Cr25V25Al10Ni10Ti5 | 630 |
| Cr31Fe31V31Si7 | 500 |

On observe notamment que l'ajout de nickel permet d'augmenter significativement la dureté, grâce à la formation de nanoprécipités de NiAI dans la matrice à structure cubique centrée.

Après coulée et un traitement thermique de 3h sous argon à 1300 °C pour homogénéiser la structure de coulée, une microstructure monophasée est obtenue, notamment pour les alliages contenant uniquement des éléments majeurs sans Ni ni Ti, comme, par exemple, pour l'alliage Al6Cr30Fe30Mo5V29.

Une analyse par diffraction des rayons X (configuration Bragg-Brentano) a été effectuée sur cet alliage et a confirmé qu'une seule phase est présente avec trois raies correspondant à la structure cubique centrée. Le diffractogramme est représenté à la figure 2.

Concernant les propriétés magnétiques de ce même alliage, une courbe d'hystérèse a été mesurée à température ambiante avec un magnétomètre à échantillon vibrant (aimantation M en fonction du champ appliqué H). Bien que présentant une susceptibilité volumique relativement élevée (4.8 10⁻³), l'alliage présente un comportement linéaire signature du comportement paramagnétique comme montré à la figure 3.

Il est encore possible d'améliorer les propriétés, particulièrement les propriétés mécaniques, en ajoutant certains éléments mineurs tout en maintenant une phase principale qui satisfait la définition des alliages selon l'invention. Il est, par exemple, possible d'ajouter une petite quantité de bore comme élément mineur. En ajoutant 0.1% at. de bore à l'alliage Al10Cr30Fe30V30, la dureté est inchangée par rapport au même alliage sans bore (410 HV) mais, par contre, l'ajout de bore permet de réduire la croissance granulaire après traitement thermique et par là-même d'améliorer la ductilité et la polissabilité. L'ajout d'atomes interstitiels tels que le C, N et l'O comme éléments mineurs permet également d'augmenter la dureté.

## Revendications

1. Alliage à haute entropie avec une composition contenant entre 4 et 9 éléments principaux choisis parmi la liste constituée du Cr, Fe, V, Al, Si, Mn, Mo, Ti et Ni avec:
- 3 éléments principaux qui sont le Cr, Fe et le V ayant chacun une concentration atomique comprise entre 20 et 40%,
- 1 ou 2 éléments principaux choisis parmi l'Al et le Si ayant chacun une concentration atomique supérieure ou égale à 5% avec une concentration totale pour ces 2 éléments principaux inférieure ou égale à 25%,
- 0, 1, 2, 3 ou 4 éléments principaux choisis parmi le Mn, Mo, Ti et le Ni ayant chacun une concentration atomique supérieure ou égale à 5% avec une concentration atomique totale pour ces 4 éléments principaux inférieure ou égale à 35%,
la concentration atomique totale pour l'ensemble des 4 à 9 éléments principaux étant supérieure ou égale à 80% et le solde étant composé d'impuretés et/ou d'un ou plusieurs éléments mineurs ayant chacun une concentration atomique inférieure à 5%.

2. Alliage selon la revendication 1, **caractérisé en ce que** le ou les éléments mineurs sont choisis parmi la liste comprenant le Si, Mn, Mo, Al, Nb, H, B, C, N, O, Mg, Sc, Ti, Cu, Ni, Zn, Ga, Ge, Sr, Y, Zr, Rh, Pd, Ag, Sn, Sb, Hf, Ta, W, Pt et l'Au.

3. Alliage selon la revendication 1 ou 2, **caractérisé en ce qu'**il contient entre 0.005 et 0.1% en concentration atomique de B comme élément mineur.

4. Alliage selon l'une quelconque des revendications précédentes, **caractérisé en ce qu'**il contient entre 7 et 15% en concentration atomique de Ni comme élément principal.

5. Alliage selon l'une quelconque des revendications précédentes, **caractérisé en ce qu'**il répond à une des formules suivantes exprimées en fraction atomique : Al1 0Fe25Cr40V25, Al10Fe40Cr25V25, Al10Fe25Cr25V40, Al10Fe30Cr30V30, Al5Cr30Fe30Mo5V30, Al6Cr30Fe30Mo5V29, Al5Cr30Fe30Si5V30, Al5Cr30Fe30Mn5V30, Al13Cr25Fe25Ni12V25, Cr31 Fe31 V31 Si7 ou Fe25Cr25V25Al1 0Ni1 0Ti5.

6. Alliage selon l'une quelconque des revendications précédentes, **caractérisé en ce qu'**il comporte une seule phase en solution solide de structure cubique centrée.

7. Alliage selon l'une quelconque des revendications 1 à 5, **caractérisé en ce qu'**il présente une structure biphasée comprenant une matrice à structure cubique centrée et des nanoprécipités.

8. Alliage selon l'une quelconque des revendications précédentes, **caractérisé en ce qu'**il présente un comportement non ferromagnétique et ne présente pas de signes de corrosion après avoir été soumis au test de brouillard salin selon la norme ISO 9227.

9. Alliage selon l'une quelconque des revendications précédentes, **caractérisé en ce qu'**il a une dureté HV10 supérieure ou égale à 400.

10. Composant d'habillage pour l'horlogerie ou la bijouterie, **caractérisé en ce qu'**il est réalisé dans l'alliage selon l'une quelconque des revendications précédentes.

11. Composant selon la revendication 10, **caractérisé en ce qu'**il est choisi parmi la liste comprenant une carrure, un fond, une lunette, un poussoir, une couronne, un maillon de bracelet, un fermoir, une boucle, un ardillon, un cadran, une aiguille et un index de cadran.

## Patentansprüche

1. Hoch-Entropie-Legierung mit einer Zusammensetzung, die zwischen 4 und 9 Hauptelemente enthält, ausgewählt aus der Liste bestehend aus Cr, Fe, V, AI, Si, Mn, Mo, Ti und Ni mit:
- 3 Hauptelementen, nämlich Cr, Fe und V mit jeweils einer Atomkonzentration zwischen 20 und 40 %,
- 1 oder 2 Hauptelement(en), ausgewählt aus AI und Si, die jeweils eine Atomkonzentration von größer oder gleich 5 % aufweisen, wobei die Gesamtkonzentration für diese 2 Hauptelemente kleiner oder gleich 25 % ist,
- 0, 1, 2, 3 oder 4 Hauptelementen, ausgewählt aus Mn, Mo, Ti und Ni, die jeweils eine Atomkonzentration von größer oder gleich 5 % mit einer Gesamtatomkonzentration für diese 4 Hauptelemente kleiner oder gleich 35 % aufweisen,
wobei die Gesamtatomkonzentration für alle 4 bis 9 Hauptelemente größer oder gleich 80 % ist und der Rest aus Verunreinigungen und/oder einem oder mehreren Nebenelementen mit einer Atomkonzentration von jeweils weniger als 5 % besteht.

2. Legierung nach Anspruch 1, **dadurch gekennzeichnet, dass** das oder die Nebenelement/e aus der Liste ausgewählt ist/sind, die Si, Mn, Mo, AI, Nb, H, B, C, N, O, Mg, Sc, Ti, Cu, Ni, Zn, Ga, Ge, Sr, Y, Zr, Rh, Pd, Ag, Sn, Sb, Hf, Ta, W, Pt und Au umfasst.

3. Legierung nach Anspruch 1 oder 2, **dadurch gekennzeichnet, dass** sie zwischen 0,005 und 0,1 % in atomarer Konzentration von B als Nebenelement enthält.

4. Legierung nach einem der vorhergehenden Ansprüche, **dadurch gekennzeichnet, dass** sie zwischen 7 und 15 % in atomarer Konzentration von Ni als Hauptelement enthält.

5. Legierung nach einem der vorhergehenden Ansprüche, **dadurch gekennzeichnet, dass** sie einer der folgenden Formeln in ihren Atomanteilen ausgedrückt entspricht: Al₁₀Fe₂₅Cr₄₀V₂₅, Al₁₀Fe₄₀Cr₂₅V₂₅, Al₁₀Fe₂₅Cr₂₅V₄₀, Al₁₀Fe₃₀Cr₃₀V₃₀, Al₅Cr₃₀Fe₃₀Mo₅V₃₀, Al₆Cr₃₀Fe₃₀Mo₅V₂₉, Al₅Cr₃₀Fe₃₀Si₅V₃₀, Al₅Cr₃₀Fe₃₀Mn₅V₃₀, Al₁₃Cr₂₅Fe₂₅Ni₁₂V₂₅, Cr₃₁Fe₃₁V₃₁Si₇ oder Fe₂₅Cr₂₅V₂₅Al₁₀Ni₁₀Ti₅.

6. Legierung nach einem der vorhergehenden Ansprüche, **dadurch gekennzeichnet, dass** sie eine einzige Mischkristallphase mit kubisch zentrierter Struktur umfasst.

7. Legierung nach einem der vorhergehenden Ansprüche 1 bis 5, **dadurch gekennzeichnet, dass** sie eine zweiphasige Struktur aufweist, die eine Matrix mit einer kubisch zentrierten Struktur und Nanoausfällungen umfasst.

8. Legierung nach einem der vorhergehenden Ansprüche, **dadurch gekennzeichnet, dass** sie ein nicht ferromagnetisches Verhalten zeigt und keine Anzeichen von Korrosion aufweist, nachdem sie dem Salzsprühnebeltest nach ISO 9227 unterzogen wurde.

9. Legierung nach einem der vorhergehenden Ansprüche, **dadurch gekennzeichnet, dass** sie eine Härte HV10 von größer oder gleich 400 aufweist.

10. Verkleidungskomponente für Uhren oder Schmuck, **dadurch gekennzeichnet, dass** sie aus der Legierung nach einem der vorhergehenden Ansprüche hergestellt ist.

11. Komponente nach Anspruch 10, **dadurch gekennzeichnet, dass** sie aus der Liste ausgewählt ist, die einen Gehäusemittelteil, einen Boden, eine Lünette, einen Drücker, eine Krone, ein Glied eines Armbands, eine Schließe, eine Schnalle, einen Dorn, ein Zifferblatt, einen Zeiger und einen Zifferblattindex umfasst.

## Claims

1. High entropy alloy with a composition containing between 4 and 9 major elements chosen from the list comprising Cr, Fe, V, Al, Si, Mn, Mo, Ti and Ni with:
- 3 major elements which are Cr, Fe and V, each having an atomic concentration comprised between 20 and 40%,
- 1 or 2 major elements chosen from Al and Si each having an atomic concentration greater than or equal to 5% with a total concentration for these 2 major elements of less than or equal to 25%,
- 0, 1, 2, 3 or 4 major elements chosen from Mn, Mo, Ti and Ni, each having an atomic concentration greater than or equal to 5% with a total atomic concentration for these 4 major elements of less than or equal to 35%,
the total atomic concentration for all of the 4 to 9 major elements being greater than or equal to 80% and the remainder being made up of impurities and/or one or more minor elements each having an atomic concentration of less than 5%.

2. Alloy according to claim 1, **characterised in that** the minor element(s) are chosen from the list comprising Si, Mn, Mo, Al, Nb, H, B, C, N, O, Mg, Sc, Ti, Cu, Ni, Zn, Ga, Ge, Sr, Y, Zr, Rh, Pd, Ag, Sn, Sb, Hf, Ta, W, Pt and Au.

3. Alloy according to claim 1 or 2, **characterised in that** it contains between 0.005 and 0.1% atomic concentration of B as minor element.

4. Alloy according to any one of the preceding claims, **characterised in that** it contains between 7 and 15% atomic concentration of Ni as major element.

5. Alloy according to any one of the preceding claims, **characterised in that** the alloy meets one of the following formulae expressed in atomic fractions: Al10Fe25Cr40V25, Al10Fe40Cr25V25, Al10Fe25Cr25V40, Al10Fe30Cr30V30, Al5Cr30Fe30Mo5V30, Al6Cr30Fe30Mo5V29, Al5Cr30Fe30Si5V30, Al5Cr30Fe30Mn5V30, Al13Cr25Fe25Ni12V25, Cr31 Fe31 V31 Si7 or Fe25Cr25V25Al10Ni10Ti5.

6. Alloy according to any one of the preceding claims, **characterised in that** it includes a single-phase, body-centred cubic solid solution.

7. Alloy according to any one of claims 1 to 5, **characterised in that** it has a two-phase structure including a body-centred cubic matrix and nanoprecipitates.

8. Alloy according to any one of the preceding claims, **characterised in that** it exhibits non-ferromagnetic behaviour and does not exhibit signs of corrosion after being subjected to the salt spray test according to ISO standard 9227.

9. Alloy according to any one of the preceding claims, **characterised in that** it has a hardness HV10 greater than or equal to 400.

10. External component for horology or jewellery, **characterised in that** it is made from the alloy according to any one of the preceding claims.

11. Component according to claim 10, **characterised in that** it is chosen from the list including a case middle, a case back, a bezel, a pusher, a crown, a bracelet link, a clasp, a buckle, a prong, a dial, a hand, and a dial index.
